# EUROPÄISCHE PATENTSCHRIFT

(11) **EP 1 630 785 B1**
(45) Veröffentlichungstag und Bekanntmachung des Hinweises auf die Patenterteilung: **13.06.2007**
(21) Anmeldenummer: 05007784.1
(22) Anmeldetag: 08.04.2005
(51) Int. Cl.: G10C 3/06, G10D 1/00, G10D 3/02

(54) **Resonanzplatte in Faserverbund-Bauweise für akustische Musikinstrumente**
Soundboard with fibre reinforced composite material for stringed instruments
Table d'harmonie en matériau renforcé de fibres pour des instruments de musique à cordes

(30) Priorität: 24.08.2004 DE 102004041011
(43) Veröffentlichungstag der Anmeldung: 01.03.2006
(73) Patentinhaber: Schleske, Martin, 82131 Stockdorf (DE)
(72) Erfinder: Schleske, Martin, 82131 Stockdorf (DE)
(74) Vertreter: Tetzner, Michael

(56) Entgegenhaltungen:
- DE-U1- 20 113 459
- US-A- 2 674 912
- US-A- 3 427 915
- US-A- 3 880 040
- US-A- 4 348 933
- US-A- 5 171 926
- US-A- 5 955 688

## Beschreibung

Die Erfindung betrifft eine Resonanzplatte in Faserverbund-Bauweise für akustische Musikinstrumente, bestehend aus mindestens drei, sich jeweils über einen wesentlichen Teil der gesamten Fläche der Resonanzplatte erstreckenden Schichten, von denen die beiden äußeren Schichten jeweils eine Lage von in ein Trägermaterial eingebetteten und in der jeweiligen Schicht parallel zueinander angeordneten Langfasern enthalten und die mittlere Schicht eine geringere Dichte als die beiden äußeren Schichten aufweist.

In neuerer Zeit hat man versucht, die Resonanzplatten akustischer Musikinstrumente in Faserverbund-Bauweise herzustellen. Strukturen in Faserverbund-Bauweise bestehen im allgemeinen aus Langfasern, die in bestimmten Richtungen orientiert sind, und einem Trägermaterial, das im allgemeinen ein duroplastischer oder thermoplastischer Kunststoff, insbesondere ein Epoxydharzsystem ist.

Die bisherigen Bemühungen zur Herstellung von Resonanzplatten in Faserverbund-Bauweise zielen durchweg darauf ab, die akustischen Eigenschaften des zu ersetzenden Holzes möglichst zu kopieren. So zeigt die US 4 353 862 A eine Gitarren-Resonanzplatte, bei der auf eine Holzschicht ein mit Polyesterharz getränktes Glasfasergewebe aufgebracht ist. Hierbei laufen die Schussfäden des Glasfasergewebes etwa parallel und die Kettfäden des Glasfasergewebes etwa quer zur Maserung der Holzschicht.

Die EP 0 433 430 A betrifft die Resonanzplatte eines Streichinstrumentes, bei der eine Anzahl von Schichten übereinander angeordnet sind, die jeweils aus Langfasern bestehen, die in ein Trägermaterial eingebettet sind. Dabei verlaufen in jeder Schicht die Langfasern parallel zueinander, während die Faserrichtungen der einzelnen Schichten voneinander abweichen. Die oberste und unterste Deckschicht dieser Resonanzplatte besteht aus Holz, um die Gesamtdichte der Resonanzplatte zu verringern und die gewünschten Dämpfungseigenschaften zu erreichen.

Durch die US 3 880 040 A ist weiterhin eine (dem Oberbegriff des Anspruches 1 entsprechende) Resonanzplatte einer Gitarre bekannt, die äußere Schichten mit vorzugsweise parallel zur Längsrichtung verlaufenden Langfasern sowie innere Schichten aus Holz aufweist.

Die US 4 348 933 A zeigt ferner eine aus drei Schichten bestehende Resonanzplatte eines Tasteninstrumentes, bei der die beiden äußeren Schichten in ein Trägermaterial eingebettete, parallel zueinander verlaufende Langfasern enthalten und die mittlere Schicht aus Holz besteht, dessen Fasern unter einem Winkel zwischen 30 und 90° gegenüber Versteifungsrippen und unter einem Winkel zwischen 30 und 90° gegenüber den Fasern der beiden äußeren Schichten verlaufen.

Gegenstand der EP 1 182 642 A ist ferner eine aus drei Schichten bestehende Resonanzplatte, bei der die mittlere Schicht eine Kernplatte geringerer Dichte bildet, während die beiden äußeren Schichten eine Faserbeschichtung aus Langfasern aufweisen, die in ein Trägermaterial eingebettet sind. Hierbei ist die Faserbeschichtung einlagig und zugleich multidirektional ausgebildet.

Schließlich ist aus der DE 21 15 119 B eine Resonanzplatte bekannt, deren Kern aus aufgeschäumtem Kunststoff besteht und auf seinen beiden Seiten durch hölzerne Verstärkungsteile abgedeckt ist. Die Maserungsrichtungen dieser hölzernen Verstärkungsteile verlaufen in Längs- bzw. Querrichtung der Resonanzplatte, schneiden sich also im rechten Winkel.

Der Erfindung liegt die Aufgabe zugrunde, eine Resonanzplatte der eingangs genannten Art dahin weiter zu entwickeln, dass sie einerseits im Vergleich zu ausgezeichneten, in traditioneller Bauweise gefertigten Vollholz-Resonanzplatten eine deutlich verbesserte akustische Qualität, insbesondere unter Beibehaltung der gewohnten und erwünschten Klangfarbe einer Vollholz-Resonanzplatte eine wesentlich höhere Schalleistung aufweist, dass sie sich jedoch andererseits im Vergleich zu bekannten Resonanzplatten in Faserverbund-Bauweise durch eine vereinfachte Fertigung auszeichnet.

Diese Aufgabe wird erfindungsgemäß bei einer Resonanzplatte der eingangs genannten Art dadurch gelöst, dass die Langfasern der beiden äußeren Schichten - bezogen auf eine gedachte vertikale Längsmittelebene der Resonanzplatte - unter nach Richtung und/oder Betrag voneinander abweichenden spitzen Winkeln zwischen 2 und 25 Grad, vorzugsweise zwischen 3 und 8 Grad, verlaufen.
Im einzelnen basiert die Erfindung auf folgenden Überlegungen und Versuchen:

Die Ursache für die Schallabstrahlung des Instrumentes sind die Eigenschwingungen. Ihre Frequenzen und Schwingungsformen bestimmen maßgeblich die Klangfarbe des Instrumentes. Die Ausbildung der Eigenschwingungen hängt wesentlich von der Anisotropie des Materials der Resonanzplatte, d.h. von der Richtungsabhängigkeit seiner physikalischen Eigenschaften ab. So liegt die Anisotropie der Schallgeschwindigkeit der Longitudinalwellen, d.h. das Verhältnis von Schallgeschwindigkeit in Längsrichtung zu Schallgeschwindigkeit in Querrichtung des Faserverlaufes, bei Fichtenholz etwa bei 4:1. Um bei einer Resonanzplatte in Faserverbund-Bauweise die gleiche Klangfarbe wie bei einer guten Holz-Resonanzplatte zu erzielen, kommt es daher darauf an, die genannte Anisotropie zu erreichen.

Man hat nun versucht, die geforderte Anisotropie dadurch herzustellen, dass auf beiden Seiten der Kernplatte jeweils mehrere unidirektionale Fasergelege unter bestimmten Winkeln kreuzweise übereinander positioniert werden. Die Winkel, die die Faserlängsrichtungen der verschiedenen Fasergelege zueinander einnehmen, bestimmen hierbei das Verhältnis von Längs- zu Quersteifigkeit.

Diese herkömmlichen Lösungsansätze verkennen allerdings eine akustisch wesentliche Eigenschaft von Resonanzplatten. Maßgeblich für die Schallabstrahlung des Instruments sind die Schwingungspegel der Eigenschwingungen. Sie sind abhängig von der schwingenden Masse der Resonanzplatte, die möglichst klein sein muss, wenn eine wirksame Schallabstrahlung erreicht werden soll. Da nun bei Faserverbund-Sandwich-Konstruktionen der weitaus überwiegende Anteil der Gesamtmasse nicht von der Kernplatte, sondern von der Faserbeschichtung geliefert wird, hängt die Gesamtmasse vor allem von der Anzahl der nötigen Faserbeschichtungen ab. Es lässt sich zeigen, dass bereits bei der Verwendung von nur zwei unidirektionalen Faserbeschichtungen je Kernplatten-Seite keine akustischen Vorteile mehr gegenüber der herkömmlichen Fichten-Resonanzplatte erreicht werden.

Die Ausführung gemäß der EP 1182642 A löst das vorstehend genannte Problem dadurch, dass die auf einer oder beiden Seiten der Kernplatte vorgesehene Faserbeschichtung einlagig und zugleich multidirektional ist. Durch die einlagige Ausführung der Faserbeschichtung wird die gewünschte geringe Masse der Resonanzplatte erzielt und durch die multidirektionale Faserbeschichtung erhalten die einzelnen Bereiche der Resonanzplatte das gewünschte Verhältnis von Längs- zu Quersteifigkeit.

Die Lösung gemäß der vorliegenden Erfindung geht nun noch einen wesentlichen Schritt über den vorstehend geschilderten älteren Vorschlag hinaus. Ihr liegt die Erkenntnis zugrunde, dass es - entgegen der bisherigen Meinung der Fachwelt - durchaus möglich ist, unter Verwendung einer einzigen Langfaserschicht (mit innerhalb der Schicht parallel zueinander angeordneten Langfasern) auf beiden Seiten einer Kernplatte die geforderte Anisotropie der Schallgeschwindigkeit der Longitudinalwellen zu erreichen, wenn hierbei die Fasern der beiden Schichten unter spitzen Winkeln (bezogen auf eine gedachte vertikale Längsmittelebene der Resonanzplatte) verlaufen. Die Einlagigkeit der beiden Schichten ermöglicht dabei die für die Erzielung der gewünschten hohen Schallabstrahlung notwendige geringe Masse der Resonanzplatte.

Zweckmäßige Ausgestaltungen der Erfindung sind Gegenstand der Unteransprüche und werden im Zusammenhang mit der Beschreibung einiger in den Fig. 1 bis 7b der Zeichnung veranschaulichter Ausführungsbeispiele näher erläutert.

Fig.1 zeigt ein erstes Ausführungsbeispiel einer erfindungsgemäßen Resonanzplatte in schematisierter, auseinandergezogener Darstellung ihrer drei Schichten 1, 2 und 3. Die mittlere Schicht 1, die eine Kernplatte bildet, weist eine geringere Dichte als die beiden äußeren Schichten 2 und 3 auf. Sie kann aus Holz oder Hartschaum bestehen und Langfasern enthalten, die parallel zu einer gedachten vertikalen Längsmittelebene 4 der Resonanzplatte verlaufen.

Die beiden äußeren Schichten 2 und 3 enthalten jeweils eine Lage von in ein Trägermaterial (z.B. Epoxydharz) eingebetteten Langfasern, die innerhalb der jeweiligen Schicht parallel zueinander verlaufen. Mit der gedachten vertikalen Längsmittelebene 4 der Resonanzplatte bilden die Langfasern der Schichten 2 und 3 unterschiedlich große, gegensinnige Winkel 5 bzw. 6: die Langfasern der oberen Schicht 2 sind im Gegenuhrzeigersinn und die Langfasem der unteren Schicht 3 im Uhrzeigersinn gegenüber der vertikalen Längsmittelebene 4 versetzt.

Denkt man sich eine horizontale Längsmittelebene der Resonanzplatte (also bei symmetrischem Aufbau der Resonanzplatte etwa die horizontale Mittelebene der mittleren Schicht 1), so liegen die beiden äußeren Schichten 2 und 3 über bzw. unter dieser gedachten horizontalen Längsmittelebene, wobei ihre Langfasern - bezogen auf die gedachte vertikale Längsmittelebene 4 der Resonanzplatte - unter unterschiedlichen Winkeln 5 bzw. 6 verlaufen.

Auch bei dem Ausführungsbeispiel der Fig. 2 verlaufen die in ein Trägermaterial eingebetteten Langfasem der beiden äußeren Schichten 2 und 3 unter gegensinnigen und unterschiedlich großen Winkeln 5 bzw. 6 (bezogen auf die vertikale Längsmittelebene 4 der Resonanzplatte). Anders als beim Ausführungsbeispiel der Fig. 1 verlaufen bei der Resonanzplatte der Fig. 2 die Langfasern der mittleren Schicht 1 nicht parallel zur vertikalen Längsmittelebene 4, sondern sind um einen Winkel 7 im Uhrzeigersinn gegenüber dieser Ebene verdreht.

Bei der in Fig. 3 dargestellten Variante verlaufen die Langfasern der beiden äußeren Schichten 2 und 3 unter Winkeln 5 bzw. 6, die beide im Gegenuhrzeigersinn gegenüber der vertikalen Längsmittelebene 4 verdreht und in der Größe nur wenig unterschiedlich sind, während die Langfasern der mittleren Schicht 1 um einen Winkel 7 im Uhrzeigersinn gegenüber der Ebene 4 versetzt sind. Denkt man sich eine horizontale Längsmittelebene durch die Resonanzplatte gelegt (die bei symmetrischem Aufbau der drei Schichten mit der horizontalen Mittelebene der mittleren Schicht zusammenfällt), so verlaufen damit die Langfasern der oberen Schicht 2 unter einem anderen Winkel 5 als die Langfasern in dem unter der gedachten horizontalen Längsmittelebene liegenden Bereich der mittleren Schicht 1 (Winkel 7). Eine entsprechende Betrachtung gilt für den Verlauf der Langfasern in der unteren Schicht 3 (Winkel 6) und der Langfasern in dem über der gedachten horizontalen Längsmittelebene liegenden Bereich der mittleren Schicht 1 (Winkel 7).

Das Ausführungsbeispiel der Fig. 4 weist im Vergleich zu der Variante gemäß Fig. 1 zwei Besonderheiten auf: Der Teilbereich der Resonanzplatte, der zur Abstützung eines Stimmstocks bestimmt ist und aus diesem Grunde einer erhöhten Druckbelastung unterliegt, ist durch eine zusätzliche Schicht 9 von in ein Trägermaterial eingebetteten Fasern verstärkt. Zweckmäßig werden die Schichten 9 auf der Unterseite der oberen Schicht 2 und auf der (dem Stimmstock zugekehrten) Unterseite der unteren Schicht 3 angebracht. Die Faserrichtung der Schichten 9 ist jeweils gegensinnig zur Faserrichtung der Schichten 2 und 3.

Die zweite Besonderheit der Ausführung gemäß Fig. 4 besteht darin, dass Teilbereiche 10 oberhalb und unterhalb der die Kernplatte bildenden mittleren Schicht 1 keine Faserbeschichtung aufweisen. Die aus Langfasern und Trägermaterial bestehenden Schichten 2 und 3 erstrecken sich jedoch über einen wesentlichen Teil der gesamten Fläche der Resonanzplatte.

Bei dem in Fig. 5 dargestellten Ausführungsbeispiel der Erfindung ist die mittlere Schicht 1 als eine nicht durch Langfasern verstärkte Kernplatte ausgebildet. Die Langfasern in den beiden äußeren Schichten 2 und 3 verlaufen hier (wie bei der Variante gemäß Fig. 1) unter gegensinnig zur vertikalen Längsmittelebene 4 verdrehten, unterschiedlich großen Winkeln 5 bzw. 6.

Fig. 6 zeigt schließlich eine Ausführungsform, bei der die in ein Trägermaterial eingebetteten Langfasern der beiden äußeren Schichten 2 und 3 gleichsinnig, jedoch unter unterschiedlich großen Winkeln 5 bzw. 6 gegenüber der vertikalen Längsmittelebene 4 der Resonanzplatte versetzt sind. Die mittlere Schicht 1 enthält Langfasern, die parallel zur Längsmittelebene 4 verlaufen. Stattdessen kann jedoch beispielweise auch eine mittlere Schicht 1 ohne Langfasern Verwendung finden.

Bei Ausführungen entsprechend den Fig. 1, 4 und 5, bei denen die Langfasern der beiden äußeren Schichten unter gegensinnigen Winkeln verlaufen, können diese Winkel zwischen 2 und 25 Grad, vorzugsweise zwischen 3 und 8 Grad, liegen.

Bei einer Ausführung gemäß Fig. 3, bei der die Langfasern der beiden äußeren Schichten in der einen Richtung und die Langfasern der mittleren Schicht in der anderen Richtung gegenüber der vertikalen Längsmittelebene versetzt sind, kann der gleichsinnige Winkel der beiden äußeren Schichten zwischen 2 und 25 Grad, vorzugsweise zwischen 3 und 8 Grad, liegen und der gegensinnige Winkel der mittleren Schicht den 1,2- bis 2,5-fachen Wert des erstgenannten Winkels betragen.

An Hand der Fig. 7a, 7b sei schließlich noch eine weitere zweckmäßige Ausgestaltung der Erfindung erläutert. Sie betrifft eine Maßnahme, die in erster Linie die Stabilität der Resonanzplatte betrifft, jedoch auch einen Einfluss auf die Anisotropie der Schallgeschwindigkeit der Longitudinalwellen hat und aus diesem Grunde bei Wahl der Winkel der Langfasem zweckmäßig mit berücksichtigt wird.

Bei dem in den Fig. 7a, 7b dargestellten Ausführungsbeispiel besteht die Resonanzplatte aus einer Kernplatte 11 und zwei äußeren Schichten 12, 13. Diese beiden äußeren Schichten enthalten, wie an Hand der Fig. 1 bis 6 erläutert, jeweils eine Lage von in ein Trägermaterial eingebetteten Langfasern, wobei in jeder Schicht die Langfasern jeweils parallel zueinander verlaufen, während die Langfasern der beiden Schichten unterschiedliche Winkel aufweisen.

Die Kernplatte 11 ist bei dieser Ausführungsform so ausgebildet, dass sie eine die vertikale Längsmittelebene 25 einschließende mittlere Zone erhöhter Längsdruckfestigkeit aufweist. Diese Zone wird bei dem dargestellten Ausführungsbeispiel durch einen Streifen 22 hoher Längsdruckfestigkeit gebildet, der vorzugsweise aus Fichtenholz besteht. Seitlich an diese mittlere Zone der Kernplatte 11 schließen sich zwei äußere Streifen 23 an, die aus einem Material geringer Dichte (und entsprechend geringer Druckfestigkeit), vorzugsweise aus Balsaholz oder Hartschaum, bestehen.

Durch diesen Aufbau der Kernplatte wird erreicht, dass insbesondere die beiden Endbereiche 14, 15 der mittleren Zone der Resonanzplatte, die die von der Saitenspannung des Instruments erzeugten hohen Druckkräfte F, -F aufnehmen müssen, die notwendige Längsdruckfestigkeit besitzen und nicht unter der Wirkung dieser Kräfte ausknicken können.

Der Streifen 22 von hoher Längsdruckfestigkeit nimmt zweckmäßig eine Breite von 10 bis 25 %, vorzugsweise von 14 bis 20 %, der Gesamtbreite des Umrisses der Resonanzplatte ein. Je nach den gewählten Dimensionen und Festigkeitseigenschaften der Streifen 22, 23 ergibt sich ein unterschiedlicher Beitrag der Kernplatte 11 zur Anisotropie der Resonanzplatte. Dieser Beitrag ist zu berücksichtigen, wenn die Winkel der Langfasern der äußeren Schichten 12, 13 zwecks Einstellung der gewünschten Anisotropie gewählt werden.

## Patentansprüche

1. Resonanzplatte in Faserverbund-Bauweise für akustische Musikinstrumente, welche drei, sich jeweils über einen wesentlichen Teil der gesamten Fläche der Resonanzplatte erstreckende Schichten enthält (1, 2, 3), von denen die beiden äußeren Schichten (2, 3) jeweils eine Lage von in ein Trägermaterial eingebetteten und in der jeweiligen Schicht (1) parallel zueinander angeordneten Langfasem enthalten, und die mittlere Schicht (1) eine geringere Dichte als die beiden äußeren Schichten (2, 3) aufweist, **dadurch gekennzeichnet, dass** die Langfasem der beiden äußeren Schichten (2, 3) - bezogen auf eine senkrechte Längsmittelebene (4) der Resonanzplatte - unter nach Richtung und/oder Betrag voneinander abweichenden spitzen Winkeln (5, 6) zwischen 2 und 25 Grad, vorzugsweise zwischen 3 und 8 Grad, verlaufen

2. Resonanzplatte nach Anspruch 1, bei der die Langfasern der beiden äußeren Schichten (2, 3) - bezogen auf die senkrechte Längsmittelebene (4) der Resonanzplatte - unter gegensinnigen spitzen Winkeln (5, 6) verlaufen.

3. Resonanzplatte nach Anspruch 1, bei der die Langfasern der beiden äußeren Schichten (2, 3) - bezogen auf die senkrechte Längsmittelebene (4) der Resonanzplatte - unter gleichsinnigen, jedoch unterschiedlich großen spitzen Winkeln (5, 6) verlaufen.

4. Resonanzplatte nach Anspruch 1, bei der die mittlere Schicht (1) als eine nicht durch Langfasern verstärkte Kernplatte ausgebildet ist.

5. Resonanzplatte nach Anspruch 1, bei der auch die mittlere Schicht (1) eine Lage von in ein Trägermaterial eingebetteten Langfasern enthält.

6. Resonanzplatte nach den Ansprüchen 2 und 5, bei der Langfasern der mittleren Schicht (1) unter einem zwischen den gegensinnigen spitzen Winkeln (5, 6) der beiden äußeren Schichten (2, 3) liegenden Winkel verlaufen, vorzugsweise parallel zur vertikalen Längsmittelebene (4) der Resonanzplatte.

7. Resonanzplatte nach den Ansprüchen 2 und 5, bei der die Langfasern der beiden äußeren Schichten (2, 3) - bezogen auf die senkrechte Längsmittelebene der Resonanzplatte - unter unterschiedlich großen, gegensinnigen spitzen Winkeln (5, 6) verlaufen und die Langfasern der mittleren Schicht (1) unter einem Winkel (7) verlaufen, der gleichsinnig zu dem kleineren (6) der beiden gegensinnigen Winkel (5, 6) ist.

8. Resonanzplatte nach den Ansprüchen 3 und 5, bei der die Langfasern der beiden äußeren Schichten (2, 3) - bezogen auf eine gedachte vertikale Längsmittelebene (4) der Resonanzplatte - unter gleichsinnigen Winkeln (5, 6) und die Langfasern der mittleren Schicht (1) unter einem gegensinnigen Winkel (7) verlaufen.

9. Resonanzplatte nach Anspruch 1, bei der einzelne Teilbereiche der Resonanzplatte, vorzugsweise ein zur Abstützung eines Stimmstocks bestimmter Teilbereich der Resonanzplatte, durch eine zusätzliche Schicht (9) von in ein Trägermaterial eingebetteten Fasern verstärkt sind.

10. Resonanzplatte nach Anspruch 1, bei der ein die beiden Endbereiche (14, 15) einer mittleren Zone der Resonanzplatte (11) einschließender Teil der Resonanzplatte eine Längsdruckfestigkeit aufweist, die größer ist als die Längsdruckfestigkeit des übrigen Teiles der Resonanzplatte, insbesondere der beiden seitlich an die mittlere Zone anschließenden äußeren Zonen der Resonanzplatte.

## Claims

1. Soundboard of composite fibre material construction for acoustic musical instruments, which contains three sheets (1, 2, 3) which each extend over a substantial part of the entire surface of the soundboard, of which the two outer sheets (2, 3) each contain a layer of long fibres embedded in a carrier material and the middle sheet (1) has a lower density than the two outer sheets (2, 3), **characterised in that** the long fibres of the two outer sheets (2, 3) - relative to a perpendicular longitudinal central plane (4) of the soundboard - extend at acute angles (5, 6) between 2 and 25°, preferably between 3 and 8°, which deviate from one another in terms of direction and/or magnitude.

2. Soundboard as claimed in Claim 1, in which the long fibres of the two outer sheets (2, 3) extend at opposing acute angles (5, 6) - relative to the perpendicular longitudinal central plane (4) of the soundboard.

3. Soundboard as claimed in Claim 1, in which the long fibres of the two outer sheets (2, 3) extend in the same direction but at different angles (5, 6) - relative to the perpendicular longitudinal central plane (4) of the soundboard.

4. Soundboard as claimed in Claim 1, in which the middle sheet (1) is constructed as a core plate which is not reinforced by long fibres.

5. Soundboard as claimed in Claim 1, in which the middle sheet (1) also contains a layer of long fibres embedded in a carrier material.

6. Soundboard as claimed in Claims 2 and 5, in which the long fibres of the middle sheet (1) extend at angle which lies between the opposing acute angles (5, 6) of the two outer sheets (2, 3), preferably parallel to the vertical longitudinal central plane (4) of the soundboard.

7. Soundboard as claimed in Claims 2 and 5, in which the long fibres of the two outer sheets (2, 3) extend at opposing acute angles (5, 6) of different sizes - relative to the perpendicular longitudinal central plane of the soundboard - and the long fibres of the middle sheet (1) extend at an angle (7) which is in the same direction as the smaller (6) of the two opposing angles (5, 6).

8. Soundboard as claimed in Claims 3 and 5, in which the long fibres of the two outer sheets (2, 3) extend at angles (5, 6) in the same direction - relative to an imaginary vertical longitudinal central plane (4) of the soundboard - and the long fibres of the middle sheet (19) extend at an opposing angle (7).

9. Soundboard as claimed in Claim 1, in which individual part-regions of the soundboard, preferably a part-region of the soundboard which is intended for support of a soundpost, are reinforced by an additional layer (9) of fibres embedded in a carrier material.

10. Soundboard as claimed in Claim 1, in which a part of the soundboard which includes the two end regions (14, 15) of a central zone of the soundboard (11) has a longitudinal compression strength which is greater than the longitudinal compression strength of the remaining part of the soundboard, in particular of the two outer zones of the soundboard laterally adjoining the central zone.

## Revendications

1. Table d'harmonie en matériau renforcé de fibres pour instruments de musique acoustiques, qui contient au moins trois couches (1, 2, 3) qui s'étendent chacune sur une partie importante de la surface totale de la table d'harmonie et parmi lesquelles les deux couches extérieures (2, 3) contiennent chacune une couche de fibres allongées incorporées dans un matériau de support et disposées parallèlement les unes aux autres dans la couche concernée, la couche centrale (1) présentant une densité plus basse que les deux couches extérieures (2, 3), **caractérisée en ce que** les fibres allongées des deux couches extérieures (2, 3) forment avec un plan longitudinal central vertical (4) de la table d'harmonie des angles aigus (5, 6) compris entre 2 et 25 degrés et de préférence entre 3 et 8 degrés, et qui diffèrent les uns des autres par leur orientation et/ou leur valeur.

2. Table d'harmonie selon la revendication 1, dans laquelle les fibres allongées des deux couches extérieures (2, 3) forment des angles aigus (5, 6) opposés avec le plan longitudinal central vertical (4) de la table d'harmonie.

3. Table d'harmonie selon la revendication 1, dans laquelle les fibres allongées des deux couches extérieures (2, 3) forment des angles aigus (5, 6) de même sens mais différents avec le plan longitudinal central vertical (4) de la table d'harmonie.

4. Table d'harmonie selon la revendication 1, dans laquelle la couche centrale (1) est configurée comme plaque d'âme non renforcée par des fibres allongées.

5. Table d'harmonie selon la revendication 1, dans laquelle la couche centrale (1) contient également une couche de fibres allongées incorporées dans un matériau de support.

6. Table d'harmonie selon les revendications 2 et 5, dans laquelle les fibres allongées de la couche centrale (1) s'étendent sous un angle compris entre les angles aigus opposés (5, 6) des deux couches extérieures (2, 3) et de préférence parallèlement au plan longitudinal central vertical (4) de la table d'harmonie.

7. Table d'harmonie selon les revendications 2 et 5, dans laquelle les fibres allongées des deux couches extérieures (2, 3) forment avec le plan longitudinal central vertical de la table d'harmonie des angles aigus (5, 6) opposés et de valeurs différentes, et dans laquelle les fibres allongées de la couche centrale (1) forment un angle (7) orienté dans le même sens que le plus petit (6) des deux angles opposés (5, 6).

8. Table d'harmonie selon les revendications 3 et 5, dans laquelle les fibres allongées des deux couches extérieures (2, 3) forment des angles (5, 6) de même sens avec un plan longitudinal central vertical imaginaire (4) de la table d'harmonie et dans laquelle les fibres allongées de la couche centrale (1) forment un angle (7) opposé.

9. Table d'harmonie selon la revendication 1, dans laquelle des parties individuelles de la table d'harmonie, de préférence une partie de la table d'harmonie destinée à reprendre un chevalet, sont renforcées par une couche (9) supplémentaire de fibres incorporées dans un matériau de support.

10. Table d'harmonie selon la revendication 1, dans laquelle une partie de la table d'harmonie qui contient les deux parties d'extrémité (14, 15) d'une partie centrale de la table d'harmonie (11) présente une résistance à la compression longitudinale plus grande que la résistance à la compression longitudinale du reste de la table d'harmonie et en particulier des deux zones extérieures de la table d'harmonie qui sont adjacentes aux côtés de la zone centrale.
